# NEUE EUROPÄISCHE PATENTSCHRIFT

(11) **EP 0 096 908 B2**
(45) Veröffentlichungstag und Bekanntmachung des Hinweises auf die Entscheidung über den Einspruch: **18.10.1989**
(45) Hinweis auf die Patenterteilung: 17.07.1985
(21) Anmeldenummer: 83200668.8
(22) Anmeldetag: 11.05.1983
(51) Int. Cl.: E01C 13/00

(54) **Schüttgutfläche für Fussballplätze und Verfahren zu ihrer Herstellung**
Bulk material surface for football fields and method for its production
Aire en matière en vrac pour terrains de football et procédé pour sa préparation

(30) Priorität: 14.05.1982 CH 3001/82
(43) Veröffentlichungstag der Anmeldung: 28.12.1983
(73) Patentinhaber: Wengmann, Bernd, CH-5417 Untersiggenthal (CH)
(72) Erfinder: Wengmann, Bernd, CH-5417 Untersiggenthal (CH); Habegger, Ernst, CH-3113 Rubigen (CH)
(74) Vertreter: Ritscher, Thomas, Dr.

(56) Entgegenhaltungen:
- CH-A- 207 054
- DE-U- 7 828 231
- FR-A- 548 559
- US-A- 3 427 934
- Broschüre "ricoten" herausgegeben von Firma Ricoten Sportbeläge AG, Niederwiesstrasse 17c, CH 5417 Untersiggenthal
- Protokoll über die öffentliche Sitzung der Gemeinderates der Gemeinde 7891 Weilheim vom 9.11.1981
- Veröffentlichung"Fussgängerfreundliche Wegeflächen, Bundesgartenschau Berlin 1985", herausgegeben von der Forschungsgesellschaft Landschaftsentwicklung, Landschaftsbau, Colmanthstrasse 38, 5300 Bonn
- Angebotsunterlagen für Waldorfschule Mainz-Finthen, März 1982
- Veröffentlichung "Fusgängerfreundliche Wegeflächen, Bundesgartenschau Berlin 1985", herausgegeben von der Forschungsgesellschaft Landschaftsentwicklung, Landschaftsbau, ComanthstraBe 38, 5300 Bonn
- Angebotsunterlagen für Waldaufschule Mainz-Finthen, März 1982

## Beschreibung

Die Erfindung betrifft eine Schüttgutfläche für Fussballplätze. Die Erfindung betrifft ferner ein Verfahren zur Herstellung einer solchen Schüttgutfläche.

Sportplätze unterliegen bei ihrer bestimmungsgemässen Benützung einer sehr grossen Beanspruchung, insbesondere wenn die Sportart mit hohen positiven oder negativen Beschleunigungen der Bewegung der Sportler verbunden ist und/oder Sportschuhe mit Stollen verwendet werden. Dies gilt besonders für Fussballplätze.

Die wegen einer solchen Belastung aus Gründen der Beschädigungsbeständigkeit an sich wünschbare Härte des Belages steht aber im Widerspruch zur Anforderung einer griffigen und vorzugsweise auch sturzdämpfenden Beschaffenheit des Belages. Dieser Widerspruch war bisher nicht in befriedigender Weise lösbar, jedenfalls nicht mit zumutbarem wirtschaftlichem Aufwand.

Als Belag für Fussballplätze gilt natürlicher Rasen mit Drainage des Feldes für die Spieler als optimal; bezüglich Erhaltung und Pflege ist Rasenbelag aber sehr problematisch, weil die Rasennabe sehr empfindlich ist und für die Regeneration (Nachwachsen/Nachpflanzen/Transplantieren) viel Zeit erfordert.

Für regelmässiges und relativ häufiges Fussballtraining sind Rasenplätze daher weniger geeignet und man verwendet Plätze, die in bezug auf Unterhalt weniger aufwendig sind, indem die Deck- oder Belagschicht aus einer mechanisch verdichteten Mineralgutschüttung aus vergleichsweise preiswertem teilchenförmigem Material, wie Lavaschlacke, besteht; bekannte Schüttgutflächen für Sport- bzw. Fussballplätze mit einer mineralischen Deckschicht, dem sogenannten Tennenbelag, und dem üblichen Aufbau aus Untergrund oder Unterbau und einem mehrschichtigen Oberbau werden als «Tennenflächen» (DIN 18035) bzw. als Hartplätze bezeichnet, deren Deckschicht nicht notwendigerweise wasserdurchlässig ist.

Die Bilanz der Nachteile und Vorteile von Schüttgutflächen mit wasserdurchlässiger mineralischer Deck- oder Belagschicht nach Art von Tennenflächen für Training und Wettspiel liegt auf der Hand: die Griffigkeit ist zwar bei geringer bis mittlerer Belastung ausreichend, versagt aber meist bei höherer Belastung wegen der Rollneigung der Teilchen der Schüttung. Die Sturzverletzungsgefahr durch Schürfung/Prellung ist hoch. Die Pflege, etwa durch Glätten und Walzen ist aber sehr viel einfacher als die eines Rasenplatzes.

Die Verwendung von relativ weichem Schüttgut, wie Torfmull und üblichem, d. h. plättchenförmigem Holzrindenabfall, dessen Teilchen maximale Längen von 100 mm sowie Dicken von weniger als 10 mm besitzen, ist für verschiedene Sportflächen, wie Reit- und Laufbahnen oder Spielflächen, bekannt und solche Flächen sind geeignet, die Sturzverletzungsgefahr zu vermindern.

Für Fussballplätze gilt ein derartiges Schüttgutmaterial aber als zu weich und frühere Versuche mit Holzrindenmaterial haben gezeigt, dass einfache Schüttungen auch nach dem Walzen keine für reguläres Fussballspielen ausreichende Trittfestigkeit haben, weil dabei eine im wesentlichen lose Teilchenbettung erhalten wird, deren Oberfläche bei Belastung durch parallel oder spitzwinklig zur Oberfläche einwirkende Kräfte praktisch keinen Zusammenhalt zeigt.

Aufgabe der Erfindung ist es, eine Schüttgutfläche für Fussballplätze anzugeben, deren Deckschicht mindestens überwiegend aus Baumrindenteilchen der genannten Art besteht und trotzdem die für regulären Spielbetrieb erforderliche Trittfestigkeit hat.

Diese Aufgabe wird erfindungsgemäss gelöst durch eine Schüttgutfläche mit den in Anspruch 1 genannten Merkmalen.

Es war für den Fachmann im Sportplatzbau keineswegs zu erwarten, dass aus teilchenförmigem Holzrindenmaterial eine zur Verwendung als Fussballplatz geeignete Deckschicht ohne künstliches Bindemittel erhältlich ist; man war vielmehr der Ansicht, dass eine nicht gebundene Schüttung aus Holzrindenteilchen nicht den bei Verwendung als regulären Fussballplatz auftretenden Oberflächenbelastungen gewachsen wäre, und erste Versuche des Anmelders mit einschichtigen Schüttungen aus Baumrindenteilchen schienen dies zu bestätigen.

Es war daher überraschend, dass mit einem mehrschichtigen Aufbau aus unterschiedlich strukturierten Teilschichten eine den sehr hohen Oberflächenbelastungen des Fussballspiels für regulären Betrieb widerstehende Deckschicht aus Holzrindenteilchen auf Schüttgutflächen für Fussballplätze sowie eine technisch und wirtschaftlich vorteilhafte Lösung der oben geschilderten Probleme erreicht werden kann.

Die Bezeichnung «Schüttgutfläche» wird dabei analog wie die Bezeichnung «Tennenfläche» verwendet und bedeutet sinngemäss eine mehrschichtige Schüttgutbettung und keine zweidimensionale «Fläche» im geometrischen Sinn.

Bevorzugte Ausführungsformen der erfindungsgemässen Schüttgutfläche haben die in den Ansprüchen 2 bis 9 angegebenen Merkmale, wobei sich die Normangabe DIN bzw. SNV auf die jeweiligen deutschen bzw. schweizerischen Normvorschriften beziehen.

Das erfindungsgemässe Verfahren zur Herstellung der neuen Schüttgutfläche hat die in Anspruch 10 angegebenen Merkmale. Auf dem in üblicher Weise erzeugten (siehe z.B. DIN 18035) Oberbau werden als Deckschicht mindestens zwei übereinanderliegende Teilschichten unterschiedlicher Textur gebildet, wobei man als Holzrindenmaterial für alle Teilschichten vorzugsweise frische oder höchstens schwach angerottete Holzrindenmaterialteilchen verwendet. Eine Vororientierung der plättchenförmigen Teilchen beim Aufbau der Teilschichten kann durch entsprechende Ablagemethoden, z. B. Streumaschinen, mit vorwiegend paralleler Teilchenabgabe oder durch Behandeln der abgelegten Schicht, z. B. mit Rechen, erzielt werden.

Die nötige Strukturierung der Deckschicht erfolgt durch Verdichten der einzelnen Teilschichten, z.B. durch isostatisches Walzen, wobei typisch um jeweils mindestens etwa 10% und beispielsweise etwa 30% der Dicke der jeweiligen lockeren Schüttung verdichtet wird. Allgemein ist eine ausreichende Mindesttrittfestigkeit dann gegeben, wenn die Deckschicht bei der für professionellen Fussball üblichen Belastung mindestens ein Spiel ohne belagsbedingte Unterbrechungen ermöglicht.

Für die Zwecke der Erfindung sind zunächst Holzrindenmaterialien verschiedener Herkunft (Laub- oder Nadelbäume) und verschiedener Gewinnungsart (manuelle oder maschinelle Entrindung) geeignet. Borken- und Bastmaterial von schwer verrottbaren Hölzern, insbesondere Laubhölzern, wie Eiche, sowie Holzrinde mit einem Holzanteil von 10-30 Gew.-% stellen ein bevorzugtes Ausgangsmaterial dar.

Zur Gewinnung eines für die Erfindung geeigneten plättchenförmigen Holzrindenmaterials - im folgenden kurz Mischung genannt - kann das beim Entrinden gewonnene Rohmaterial, gegebenenfalls nach Zerkleinerung, durch an sich bekannte Klassierungsmethoden, wie Sieben, Sichten und dergleichen, gewonnen werden. Die hierzu geeigneten Einrichtungen sind dem Fachmann für die Herstellung von Baumaterialmischungen bekannt. Es können auch Rindenprodukte unterschiedlicher Herkunft vor oder nach dem Klassieren gemischt werden.

Geeignete plättchenförmige Teile oder Teilchen des Rindenmaterials sind zur Bildung einer Schüttung befähigt, die sich - gegebenenfalls nach Vororientierung - zu einer Teilschicht verdichten lässt, welche im Vertikalschnitt eine überwiegend zur Belagsoberfläche annähernd parallele Orientierung der Teilchen zeigt. Dies gilt allgemein für Teilchen mit den oben genannten maximalen Längen und Dicken. Vorzugsweise enthält das Holzrindenmaterial wenig oder kein Feingut, z. B. weniger als 10 Gew.-% Teilchen mit Maximalabmessungen von weniger als 6 mm. Allzu lange bzw. schmale Teilchen sind weniger geeignet, weswegen das Breite-Länge-Verhältnis eines erheblichen (z. B. 50 Gew.-% oder mehr) Anteils mindestens 1:4 und dementsprechend normalerweise höchstens 1 : beträgt, da sonst die «Breiten»-Dimension zur «Längen»-Dimension wird; schliesslich sollte die kleinere Flächendimension («Breite») eines wesentlichen und meist mindestens 50 Gew.-%igen Teils des Holzrindenmaterials mindestens dreimal grösser als die Dicke derTeilchen sein.

Vorzugsweise ist ein gewisser Anteil, vorzugsweise mindestens 20% und insbesondere mindestens 50% (jeweils gewichtsbezogen) des Holzrindenmaterials von Teilchen gebildet, die eine maximale Dicke von etwa 3 mm haben und jeweils Gesamtoberflächen von mehr als 300 mm² aufweisen.

Die Klassierung von für die Erfindung geeigneten oder bevorzugten Teilchen kann allgemein nach an sich bekannten Kriterien für die Beurteilung von Teilchengrössen bzw. Teilchenformen erfolgen, wie sie in einschlägigen Normvorschriften beschrieben und durch visuelle Prüfung, Siebung und dergleichen Methoden überprüfbar sind.

Insbesondere vorteilhaft sind Holzrindenmaterialteilchen, die nach SNV-Norm 670/120a einen Ungleichförmigkeitsindex C_{"} von 10-50 oder/und einen Krümmungsindex Cₑ von 1-3 besitzen.

Die Erfindung wird anhand der beigeschlossenen Zeichnung weiter erläutert, deren einzige Figur die schematische Darstellung des Querschnittes einer bevorzugten Ausführungsform der erfindungsgemässen Schüttgutfläche zeigt.

Die Schüttgutfläche oder Schüttgutbettung 10 liegt auf einer Unterstruktur 11, die entweder der Untergrund, d.h. der natürlich anstehende Boden, gegebenenfalls verbessert, z. B. durch mechanische Verfestigung oder mit Bindemittel, oder ein Unterbau ist, d. h. eine Aufschüttung auf dem Untergrund, die ebenfalls verbessert sein kann.

Der Untergrund oder Unterbau 11 ist in üblicher Weise mit den für Sportplätze üblichen Ebenheits- und Neigungswerten planiert. Die darüber liegende Filterschicht 12 ist die erste, normalerweise zum Oberbau gehörende Schüttungsschicht, die aber auch durch eine Geotextilschicht ersetzt sein kann. Allfällige Drainageeinrichtungen (nicht dargestellt) liegen meist in oder unmittelbar unter der Filterschicht, die allgemein verhindern soll, dass nach Frostperioden oder anhaltendem Regen aufgeweichtes Untergrund-oder Unterbaumaterial in die darüberliegende Tragschicht 13 eindringt. Diese Tragschicht soll ein ausreichend stabiles Korngerüst haben, um die Tragfähigkeit des Belages zu erhöhen, und ferner einen zur Regenentwässerung der darüberliegenden Schichten ausreichend grossen Porenraum besitzen.

Der Einbau einer dynamischen Schicht 14 ist fakultativ; solche Schichten dienen normalerweise hauptsächlich dazu, die elastische Nachgiebigkeit bei vertikaler Belastung zu erhöhen. Da die erfindungsgemässe Belagschicht 15 eine im Vergleich zu üblichen Tennenbelägen wesentlich höhere Elastizität aufweist, wird meist auf den Einbau einer dynamischen Schicht 14 verzichtet; eine solche dynamische Schicht 14 kann aber einen granulometrischen Übergang zwischen der Belagschicht 15 und der Tragschicht 13 bilden und eine zusätzliche Wasserspeicherfunktion haben.

Allgemein können Untergrund bzw. Unterbau 11 und die Oberbauschichten 12, 13 sowie gegebenenfalls 14 in praktisch gleicher Weise hergestellt und beschaffen sein, wie die von üblichen Tennenflächen, abgesehen vom Belag der letzteren. Spezielle Angaben über geeignete Dicke und Zusammensetzungen der Schichten 11-14 finden sich beispielsweise in einschlägigen Normen, z.B. DIN 18035 oder den Einbauempfehlungen der Lieferanten von Geotextilien.

Die Deckschicht 15 hat typisch eine Dicke von 5-25 cm, könnte aber auch dicker sein und wird in mindestens zwei Arbeitsgängen aufgebracht, wobei jeder Arbeitsgang das Aufschütten mit gleichzeitiger oder nachfolgender Vororientierung und das Verdichten, z. B. mit üblichen Walzen, umfasst.

Beim erfindungsgemässen Aufbauen der Deckschicht 15 in mindestens zwei Arbeitsgängen wird für die untere Schicht 152 ein vergleichsweise «gröberes» Holzrindenmaterial (z. B. Körnung nach SNV 670 812a bis 60 mm, vorzugsweise bis 40 mm) und für die obere Schicht 151 ein vergleichsweise feineres Holzrindenmaterial (z.B. Körnung nach SNV 670812a bis 30 mm, vorzugsweise bis 15 mm) verwendet werden, um in der oberen Teilschicht 151 unter deren Oberfläche 150 eine beispielsweise 5-10 cm und typisch etwa 8 cm dicke Holzrindenplättchenschicht mit feinerer Textur und höherer Tritt- und Oberflächenscherfestigkeit bzw. in der unteren Teilschicht 152 eine beispielsweise 10-20 cm und typisch 15 cm dicke Holzrindenplättchenschicht mit gröberer Textur und höherer Wasserdurchlässigkeit zu bilden.

Allgemein kann man das für die untere Teilschicht 152 der Deckschicht 15 zu verwendende plättchenförmige Holzrindenmaterial zunächst locker auf die Schicht 13 bzw. 14 gleichmässig aufstreuen; bei Verwendung von verhältnismässig glatt ablegenden, d.h. nicht stark wirbelnden Schütteinrichtungen kann diese lose Schicht bereits eine gewisse oberflächenparallele Teilchenorientierung haben. Ist dies nicht der Fall, kann mit mechanischen Grobrechen nachgearbeitet werden.

Dann wird die lockere Schüttung aus Holzrindenmaterial für die untere Teilschicht 152 durch Verdichten, typisch um etwa 10-40% und beispielsweise 30% ihrer lockeren Schüttungshöhe, bearbeitet, z..B. mit einer Glattradwalze von etwa 1 t/m Bandagenbreite.

Bei zweischichtigem Aufbau der Deckschicht 15 entsteht dabei eine strichpunktiert angedeutete theoretische Grenzschicht 159, an welcher die beiden unterschiedlich texturierten Teilschichten 151, 152 aneinander grenzen bzw. ineinander übergehen.

Nach dem abschliessenden Verdichten der Deckschicht 15 bzw. der oberen Teilschicht 151 wird die gesamte Deckschicht 15 vorzugsweise mehrmals mit Wasser gesättigt, was je nach Witterung 1-4 Liter/m² Belag pro Tag benötigen kann. Zwischen den Sättigungsphasen wird zweckmässig mehrmals nachverdichtet, zweckmässig bis ein Gesamtporenvolumen von etwa 45-70% erreicht und ein Wasserdurchlässigkeitswert von 2, 10-3 cm/sec noch nicht unterschritten ist. Der optimale Wassergehalt der Deckschicht 15 beträgt unter Normalbedingungen etwa 45-50 Gew.-%.

Die erfindungsgemässe Schüttgutfläche 10 ist nun zur Verwendung als Fussballplatz fertig. Probestücke, die am Rand der Deckschicht 15 aus Holzrindenmaterial genommen werden, zeigen eine ausgeprägte Maserung, d.h. Teilchenorientierung, parallel zur Oberfläche 150 der Deckschicht 15.

Dem zur Sättigung der Deckschicht 15 verwendeten Wasser oder dem Holzrindenmaterial für die Bildung der Deckschicht 15 können bekannte rotthemmende Stoffe zugegeben werden. Elementarer Schwefel in Pulverform ist ein hierfür bevorzugter Zusatz, z..B. in Mengen von 0,1-5%, insbesondere 0,5-3% und typisch etwa 1% des Gewichtes des Rindenmaterials, doch sind auch andere Stoffe geeignet, die in Wasser praktisch nicht löslich sind und in der Schicht 15 einen physiologisch sauer wirkenden pH von vorzugsweise 6 oder weniger erzeugen und jedenfalls den mikrobiologischen Abbau verzögern.

Dem Holzrindenmaterial oder dem zur Sättigung der Schicht 15 verwendeten Wasser können gewünschtenfalls zur weiteren Verfestigung künstliche Bindemittel (z. B. eine wässrige Teer-oder PVC-Emulsion) zugegeben werden. Die Verwendung von solchen Bindemitteln in erheblichen Anteilen ist jedoch meist weder nötig noch vorteilhaft und kann den Nachteil haben, dass die Wasserdurchlässigkeit übermässig stark vermindert wird. Allgemein soll der Anteil der Deckschicht an künstlichem Bindemittel unter 5 Gew.-%, vorzugsweise unter 1 Gew.-%, liegen. Das in Holzrindenmaterial meist in relativ hohen Anteilen enthaltene Harz ist häufig für eine genügende Deckschichtfestigkeit ausreichend und wird dem künstlichen Bindemittel nicht zugerechnet.

In analoger Weise ist der Zusatz von besonderen rotthemmenden Stoffen zur Deckschicht 15 dann nicht besonders kritisch, wenn diese erhebliche Anteile von stark gerbstoffhaltigem oder ähnlich konservierend wirkendem Rindenmaterial («Gerberlohe»), wie es für Laubhölzer, wie Eiche, typisch ist, enthält.

Die Erfindung bietet einerseits Vorteile in Bezug auf die Platzbau- und Unterhaltskosten, da das Rindenmaterial vergleichsweise billig, der damit hergestellte Belag aber vergleichsweise beständig ist und allgemein keinen besonders erhöhten Wartungsaufwand erfordert. Losgetretene Belagsteile können meist leicht, z. B. mit Schleppnetzen oder durch Walzen wieder in der Schicht befestigt werden und hinterlassen normalerweise keine Löcher, sondern vergleichsweise ungefährliche weil flache Einsenkungen.

Da die Quellbarkeit von Rindenmaterial vergleichsweise gering ist, verliert eine erfindungsgemässe Deckschicht 15 ihre Porosität durch Quellung nicht. Im allgemeinen soll die fertige Deckschicht 15 z. B. einen nach DIN 18 035, Teil 5, bestimmten Wasserschluckwert von mindestens 2.10-³ cm/sec und ein Porenvolumen von 45-50 Vol.-% aufweisen, was sich normalerweise mit den oben genannten Rindenmaterialien bzw. Einbaubedingungen erreichen lässt.

Insgesamt bietet die Erfindung beachtliche Benutzungsvorteile: eine gemäss obigen Angaben hergestellte typische Deckschicht 15 von 5-20 cm Dicke hat eine verhältnismässig hohe Rückfederungselastizität und ist dennoch praktisch völlig trittfest, so dass alle für Fussball und vergleichbare Sportarten typischen Bewegungsabläufe unbehindert bleiben. Die Gefahr von Prell- und Stauchverletzungen beim Sturz kann dadurch im Vergleich zu Hartplätzen oder harten Rasenplätzen wesentlich vermindert und die Gefahr von Schürfungen nahezu ausgeschaltet werden. Ein weiterer beachtlicher Vorteil der Erfindung, besonders im Fall von Fussballplätzen, besteht darin, dass Regenfall unmittelbar vor oder während des Spiels normalerweise nicht zu einer Verschlechterung der Bespielbarkeit führt, also kein «schwerer Boden» entsteht; es kann sogar zweckmässig sein, einen erfindungsgemässen Fussballplatz unmittelbar vor einem Spiel mit Wasser zu bespritzen.

## Patentansprüche

1. Schüttgutfläche (10) für Fussballplätze mit einem wasserdurchlässigen mehrschichtigen Oberbau (12, 13, 15) auf einem Untergrund (11) oder Unterbau (11), wobei auch die als Belag dienende Deckschicht (15) des Oberbaus wasserdurchlässig und die Deckschicht (15) mindestens zum überwiegenden Gewichtsteil aus einem im wesentlichen plättchenförmigen Holzrindenmaterial besteht, dessen Teilchen maximale Längen von 100 mm sowie Dicken von weniger als 10 mm besitzen, dadurch gekennzeichnet, dass die Oberfläche (150) der Schüttgutfläche (10) trittfest ausgebildet ist, indem die Deckschicht (15) aus mindestens zwei übereinanderliegenden Teilschichten (151, 152) unterschiedlicher Textur aufgebaut ist, wobei die eine Schicht (151), welche die Oberfläche (150) bildet, aus einem verdichteten feineren Holzrindenmaterial und die andere Schicht aus gröberem Holzrindenmaterial besteht, das vor der Verdichtung der die Oberfläche (150) bildenden Schicht (151) zur Bildung einer Unterschicht (152) verdichtet ist, die eine gröbere Textur und höhere Wasserdurchlässigkeit besitzt, als die darüberliegende Schicht (151).

2. Schüttgutfläche nach Anspruch 1, dadurch gekennzeichnet, dass die Teilchen des Holzrindenmaterials beider Teilschichten (151, 152) zum überwiegenden Teil annähernd parallel zur Oberfläche (150) der Deckschicht (15) orientiert sind und zum überwiegenden Gewichtsteil Dicken von höchstens 5 mm haben.

3. Schüttgutfläche nach Anspruch 1 oder 2, dadurch gekennzeichnet, dass beide Teilschichten (151, 152) aus Holzrindenmaterial bestehen, das (a) höchstens 10% seines Gewichts an Teilchen mit Maximalabmessungen von weniger als 6 mm enthält, (b) mindestens zu 50% seines Gewichts aus Teilchen mit einem Breite-LängenVerhältnis von mindestens 1:4 und (c) mindestens zu 50% seines Gewichts aus Teilchen besteht, deren Breite mindestens dreimal grösser ist, als deren Dicke.

4. Schüttgutfläche nach einem der Ansprüche 1 bis 3, dadurch gekennzeichnet, dass beide Teilschichten (151, 152) praktisch vollständig aus Holzrindenmaterial besteht.

5. Schüttgutfläche nach einem der Ansprüche 1-4, dadurch gekennzeichnet, dass die Deckschicht (15) weniger als 5% und vorzugsweise weniger als 1% ihres Gewichtes an künstlichem Bindemittel enthält.

6. Schüttgutfläche nach einem der Ansprüche 1-5, dadurch gekennzeichnet, dass mindestens 20%, vorzugsweise mindestens 50%, des Gewichtes des Holzrindenmaterials aus Teilchen mit einer maximalen Dicke von 3 mm und einer Oberfläche von mehr als 300 m² besteht.

7. Schüttgutfläche nach einem der Ansprüche 1-6, dadurch gekennzeichnet, dass die Teilchen des Holzrindenmaterials mindestens eines der folgenden Kriterien erfüllen: (d) die Teilchen besitzen einen Ungleichförmigkeitsindex C_{"} gemäss SNV 670/120a von 10-50, (e) die Teilchen besitzen einen Krümmungsindex Cₑ gemäss SNV 670/120a von 1-3.

8. Schüttgutfläche nach einem der Ansprüche 1-7, dadurch gekennzeichnet, dass die Deckschicht einen nach DIN 18035, Teil 5, bestimmten Wasserschluckwert von mindestens 2.10-³ cm/sec und ein Porenvolumen von 45-50 Vol.% besitzt.

9. Schüttgutfläche nach einem der Ansprüche 1-7, dadurch gekennzeichnet, dass die Holzrindenmaterialmischung eine solche aus Borke- und Bastanteilen von schwer verrottbaren Hölzern, insbesondere Laubhölzern, und Holzrinde mit einem Holzanteil von höchstens 50 Gew.-%, vorzugsweise 10-30 Gew.-%, ist oder/und einen Rotthemmungszusatz, vorzugsweise elementaren Schwefel, enthält.

10. Verfahren zur Herstellung der Schüttgutfläche nach einem der Ansprüche 1 bis 9, dadurch gekennzeichnet, dass man die Deckschicht (15) des Oberbaus (12, 13) durch Aufschütten der Holzrindenmaterialmischung bildet, indem man zunächst die untere Teilschicht (152) aus einer ersten Schüttung von relativ grobem Holzrindenmaterial zu einer wasserdurchlässigen Schicht mit relativ grober Textur verdichtet und dann auf dieser Unterschicht eine zweite Schüttung aus relativ feinerem Holzrindenmaterial zu der die trittfeste Oberfläche (150) bildenden Teilschicht (151) soweit verdichtet, dass die Wasserdurchlässigkeit der Teilschicht (151) kleiner ist, als die der Teilschicht (152), wobei man die Teilchen im Zuge der Schüttung oder nachfolgend parallel zur Horizontalebene vororientiert und die vororientierte lockere Schüttung dann mechanisch verdichtet.

11. Verfahren nach Anspruch 10, dadurch gekennzeichnet, dass für die jeweils weiter oben liegende Teilschicht (151) der Deckschicht (15) ein Holzrindenmaterial mit kleinerer Siebzahl verwendet wird, als für die jeweils weiter unten liegende Teilschicht (152).

## Claims

1. Bulk material stratum (10) for soccer fields having a water-pervious multilayered top structure (12, 13, 15) on a substratum (11) or substructure (11), wherein the covering layer (15) constituting the field surface and forming part of the top structure is pervious to water as well and wherein the covering layer (15) consists, at least in a predominant weight portion, of a substantially platelet-shaped bark material, the particles of which each have a maximum length of 100 mm and a thickness of less than 10 mm, characterized in that the surface (150) of said bulk material stratum (10) is made tread-resistant by forming said covering layer (15) of at least two superimposed partial layers (151, 152) of differing textures, wherein the one layer (151) which forms the surface (150) consists of a compacted finer tree bark material and the other layer (152) consists of coarser tree bark material that has been compacted prior to compaction of the layer (151) forming the surface (150) for producing a substratum (152) which has a coarser structure and a". higher water permeability than the superimposed layer (151).

2. Bulk material stratum according to claim 1, characterized in that the particles of the bark material of both partial layers (151,152), in a predominant part, are oriented approximately parallel to the surface (150) of covering layer (15) and, in a predominant weight portion, have thicknesses of not more than 5 mm.

3. Bulk material stratum according to claims 1 or 2, characterized in that the bark material of both partial layers (151, 152) comprises (a) not more than 10%, based on its weight, of particles having maximum dimensions of less than 6 mm, (b) at least 50%, based on its weight, of particles having a width: length ratio of at least 1 :4, and (c) at least 50%, based on its weight, of particles having a width that is at least three times greater than the thickness of each particle.

4. Bulk material stratum according to any of claims 1 to 3, characterized in that both partial layers (151, 152) consist substantially completely of bark material.

5. Bark material stratum according to any of claims 1 to 4, characterized in that the covering layer (15) contains less than 5% and preferably less than 1%, based on its weight, of a synthetic binder.

6. Bulk material stratum according to any of claims 1 to 5, characterized in that a portion of at least 20%, preferably at least 50%, by weight, of the bark material consists of particles each having a maximum thickness of 3 mm and a surface area of more than 300m².

7. Bulk material stratum according to any of claims 1 to 6, characterized in that the bark material particles meet at least one of the following criteria: (d) the particles have a non-uniformity index C_{"}, according to SNV 670/120a, of 10-50; (e) the particles have a curvature index C_{c}, according to SNV 670/120a, of 1-3.

8. Bulk material stratum according to any of claims 1 to 7, characterized in that the covering layer has a water absorption value, determined according to part 5 of DIN 18035, of at least 2·10⁻³ cm/sec and a pore volume of 45 to 50%, by volume.

9. Bulk material stratum according to any of claims 1 to 7, characterized in that the bark mixture comprises rind and bast portions of rot-resistant trees, notably of broadleaf trees, and contains rind having a wood content of not more than 50%, by weight, preferably 10-30%, by weight, and/or comprises a rot inhibitor additive, preferably elemental sulphur.

10. Method for producing the bulk material stratum according to any of claims 1 to 9, characterized in that the covering layer (15) of the top structure (12,13) is formed by bulk deposition of the top structure (12, 13) is formed by bulk deposition of the bark mixture by first forming the lower partial layer (152) by compacting a first bulk deposit of a relatively coarse bark material to produce a waterpermeable layer having a relatively coarse texture, and by subsequently compacting upon said lower layer a second bulk deposit of a relatively fine bark material forming the partial layer (151) constituting said tread-resistant surface (150) to such an extent that the water permeability of partial layer (151) is lower than that of partial layer (152), wherein the particles are preoriented, in the course of the deposition or subsequently, parallel to the horizontal plane, and by mechanically compacting the preoriented loose deposition.

11. Method according to claim 10, characterized in that each upper partial layer (151) is formed of a bark material having a sieve number that is smaller than that of the bark material used forthe respective lower partial layer (152).

## Revendications

1. Aire en matière en vrac (10) pour terrains de football, comportant une structure supérieure mutlicouche perméable à l'eau (12, 13, 15) disposée sur un soubassement ou une structure inférieure (11), dans laquelle la couche de couverture (15) de la structure supérieure, servant de revêtement, est aussi perméable à l'eau et la couche de couverture (15), au moins pour la majeure partie de son poids, est constituée d'un matériau formé d'écorces de bois essentiellement sous forme de plaquettes et dont les éléments ont des longueurs maximales de 100 mm et des épaisseurs inférieures à 10 mm, caractérisée en ce que la surface (150) de l'aire en matière en vrac (10) est réalisée de manière à résister au piétinement, la couche de couverture (15) étant constituée d'au moins deux couches individuelles (151, 152) de texture différente, se superposant l'une l'autre, l'une des couches (151), qui constitue la surface supérieure (150), consistant en un matériau formé d'écorces de bois compacté et plus fin et l'autre couche consistant en un matériau formé d'écorces de bois plus grossier, qui est compacté avant compactage de la couche (151) formant la surface supérieure (150) pour former une couche inférieure (152) qui possède une texture plus grossière et une plus grande perméabilité à l'eau que la couche (151) qui la recouvre.

2. Aire en matière en vrac selon la revendication 1, caractérisée en ce que les éléments du matériau formé d'écores de bois qui compose les deux couches individuelles (151, 152) sont, pour leur majeure partie, orientés pratiquement parallèlement à la surface (150) de la couche de couverture (15) et ont, pour la majeure partie de leur poids, des épaisseurs d'un maximum de 5 mm.

3. Aire en matière en vrac selon la revendication 1 ou 2, caractérisée en ce que les deux couches individuelles (151, 152) sont constituées de matériau formé d'écorces de bois qui contient (a) pour au maximum 10% de son poids, des éléments dont les dimensions maximales sont inférieures à 6 mm, (b) pour au moins 50% de son poids, des éléments ayant un rapport largeur/ longueur d'au moins 1/4 et (c) pour au moins 50% de son poids, des éléments dont la largeur est au moins trois fois supérieure à leur épaisseur.

4. Aire en matière en vrac selon l'une des revendications 1 à 3, caractérisée en ce que les deux couches individuelles (151, 152) sont pratiquement entièrement constituées de matériau formé d'écorces de bois.

5. Aire en matière en vrac selon l'une des revendications 1 à 4, caractérisée en ce que la couche de couverture (15) contient moins de 5% et de préférence moins de 1% de son poids en liant synthétique.

6. Aire en matière en vrac selon l'une des revendications 1 à 5, caractérisée en ce que, au moins 20% et de préférence au moins 50% du piods du matériau formé d'écorces de bois est constitué de petits éléments ayant une épaisseur maximale de 3 mm et une surface de plus de 300 mₘ₂.

7. Aire en matière en vrac selon l'une des revendications 1 à 6, caractérisée en ce que les petits éléments du matériau formé d'écorces de bois remplissent au moins l'un des critères suivants: (d) les petits éléments possèdent un indice de non-uniformité Cᵤ selon la norme SNV 670/120a de 10 à 50, (e) les petits éléments possèdent un indice de courbure Ce selon la norme SNV 670/120a de 1 à 3.

8. Aire en matière en vrac selon l'une des revendications 1 à 7, caractérisée en ce que la couche de couverture possède une perméabilité à l'eau définie selon la norme DIN 18035, 5ème partie, d'au moins 2.10-³ cm/sec et un volume de pores de 45 à 50% en volume.

9. Aire en matière en vrac, selon l'une des revendications 1 à 7, caractérisée en ce que le mélange du matériau formé d'écorces de bois est constitué pour partie d'écorces mortes et d'éléments fibreux de bois difficilement putrescibles, en particulier d'arbres à feuilles caduques, et d'écorces ayant une teneur en bois au maximum égale à 50% en poids et de préférence 10 à 30% et/ou contient un additif de protection contre la putréfaction, de préférence du soufre élémentaire.

10. Procédé de fabrication d'une aire en matière en vrac selon l'une des revendications 1 à 9, caractérisé en ce que l'on forme la couche de couverture (15) de la structure supérieure (12, 13) par remblaiement à l'aide d'un mélange de matériaux formés d'écorces de bois en compactant tout d'abord la couche individuelle inférieure (152) d'un premier remblai de matériau formé d'écorces de bois relativement grossières, en une couche perméable à l'eau et présentant une texture relativement grossière, puis sur cette couche inférieure on compacte un deuxième remblai de matériau formé d'écorces de bois relativement fines pour former la couche individuelle (151) constituant la surface supérieure (150) résistante au piétinement, jusqu'à ce que la perméabilité à l'eau de la couche individuelle (152) en préorientant les petits éléments, au cours du remblaiement ou consécutivement à ce dernier, parallèlement au plan horizontal et en compactant ensuite mécaniquement le remblai préorien- té, non tassé.

11. Procédé selon la revendication 10, caractérisé en ce que, dans la couche de couverture (15), pour chaque couche individuelle (151), située chaque fois au niveau supérieur, on emploie un matériau formé d'écorces de bois ayant un numéro de tamisage plus petit que pour la couche (152) située à chaque fois à un niveau inférieur.
